# EUROPÄISCHE PATENTSCHRIFT

(11) **EP 1 959 036 B1**
(45) Veröffentlichungstag und Bekanntmachung des Hinweises auf die Patenterteilung: **04.11.2009**
(21) Anmeldenummer: 08002085.2
(22) Anmeldetag: 05.02.2008
(51) Int. Cl.: D01F 8/04, D01D 5/30, D01D 5/253

(54) **Spleißfähige Fasern mit Sollbruchstellen, deren Verwendung und Vorrichtung zu deren Herstellung**
Spliceable fibres with built-in break points, use thereof and device for their production
Fibres pouvant être assemblées dotées de points de rupture, leur utilisation et leur dispositif de fabrication

(30) Priorität: 12.02.2007 DE 102007006758
(43) Veröffentlichungstag der Anmeldung: 20.08.2008
(73) Patentinhaber: Carl Freudenberg KG, 69469 Weinheim (DE)
(72) Erfinder: Goffing, Norbert, 66540 Neunkirchen (DE); Löcher, Engelbert, 67551 Worms (DE); Emirze, Ararad, 67659 Kaiserslautern (DE); Klein, Klaus, 66887 Föckelberg (DE)

(56) Entgegenhaltungen:
- WO-A-00/29657
- WO-A-02/077333
- US-A1- 2003 039 832

## Beschreibung

### Technisches Gebiet

Die Erfindung betrifft spleißfähige Fasern mit Sollbruchstellen, deren Verwendung und eine Vorrichtung zu deren Herstellung. Die Fasern weisen dabei mindestens zwei miteinander unverträgliche Polymerkomponenten auf.

### Stand der Technik

Spleißfähige Fasern werden üblicherweise hergestellt, indem aus den Kapillaren einer Spinndüse gleichzeitig zwei oder mehrere Polymerkomponenten versponnen werden, wobei die unterschiedlichen Polymerkomponenten alternierend aus in einem Kreisring angeordneten Kapillarenbohrungen strömen. An den jeweiligen Grenzflächen zweier Polymerkomponenten können nach dem Ausspinnen und Abkühlen der Fasern die einzelnen Polymerkomponenten voneinander getrennt werden.

Dabei kann beispielsweise eine Polymerkomponente durch ein Lösungsmittel entfernt werden, so dass die Faser in feine Teile, Segmente oder Einzelfilamente zerfällt. Alternativ wird üblicherweise ein Trennen, Vereinzeln oder Aufspleißen durch mechanische Prozesse, wie beispielsweise Nadeln, Stauchen, insbesondere Sanforizing, Kreppen oder Kalandrieren, allein oder in beliebiger Kombination, eingesetzt. Dabei lässt sich ein vollständiges, d.h. bis zu 100 prozentiges Zerlegen, in Einzelfilamente allerdings bisher noch nicht zufrieden stellend lösen, so dass häufig ein Spleißen mittels Wasserstrahlen durchgeführt wird.

Ein Nachteil des Aufspleißens mittels Wasserstrahlen ist jedoch der hohe Energieverbrauch und der technische Aufwand der Wasseraufbereitung. Denn ohne Aufbereitung des Wassers kann verunreinigtes Wasser einzelne Bohrungen der Wasserstrahldüsen verschließen, so dass Fasern oder Filamente stellenweise ungespleißt bleiben und die beispielsweise hergestellten Garne oder Vliesstoffe aus Stapel- oder Endlosfasern oder Filamenten deutlich sichtbare Qualitätsmängel und Fehler aufweisen.

Durch den Einsatz von hohlen PIE-Fasern wird beispielsweise eine deutliche Verbesserung der Spleißbarkeit und eine Reduzierung des Energieaufwands gegenüber massiven PIE-Fasern erreicht.

Das Dokument EP 0 087 292 B1 beschreibt hohle Polyesterfilamente, wobei die äußere Oberfläche des Filaments die Form mehrerer, sich in Längsrichtung des Filamtents erstreckender Wulste und Furchen hat und wobei das Filament eine Bruchdehnung von weniger als 30% hat.

Die Druckschrift US 2003/0039832 A1 betrifft die Herstellung von splittbaren bzw. spleißfähigen Multikomponenten-Fasern. Eine dort beschriebene splittbare Multikomponenten-Faser umfasst die thermoplastischen Komponenten A und B, welche alternierend ausgerichtet sind in ihrem Querschnitt. Die Faser ist unter anderem dadurch charakterisiert, dass die Komponente A kontinuierlich in Richtung der Faserachse geformt wird, während die Komponente B zufällig geformt wird.

### Darstellung der Erfindung

Der Erfindung liegt die Aufgabe zu Grunde, spleißfähige Fasern bereitzustellen, die einerseits sehr spinnstabil sind, das heißt, dass sie während des gesamten Spinnprozesses und Verstreckens nicht zerfallen, die andererseits jedoch nach dem Spinnen und Verstrecken nahezu vollständig oder sogar zu 100 Prozent in deren Segmente oder Einzelfilamente zerlegt werden können. Dabei soll zudem der technische und energetische Aufwand besonders gering gehalten werden.

Dies gilt insbesondere für das Spleißen mittels Wasserstrahlen, ohne jedoch auf diese Art des Spleißens beschränkt zu sein. Die gewünschten spleißfähigen Fasern sollen unabhängig von der Art des Spleißens besonders einfach zu trennen sein.

Ferner sollen Verwendungsmöglichkeiten derartiger spleißfähiger Fasern und eine Vorrichtung zur deren Herstellung angegeben werden.

Die Lösung der gestellten Aufgabe bezüglich der Fasern wird mit den Merkmalen des Anspruchs 1 erreicht.

Dazu werden spleißfähige Fasern, ausgestaltet als Hohlfasern, bereitgestellt, die Sollbruchstellen, insbesondere Kerben, aufweisen und mindestens zwei miteinander unverträgliche Polymerkomponenten umfassen, wobei zumindest eine Polymerkomponente einen geringeren Gewichtsanteil aufweist als die andere(n) Polymerkomponente(n), und wobei die Polymerkomponente(n) mit dem geringeren Gewichtsanteil an den und/oder in den Sollbruchstellen angeordnet ist. Dabei ist die zumindest eine Sollbruchstelle als Engstelle der Fasern ausgebildet, die ganz oder teilweise von der zumindest einen Polymerkomponente (A) mit dem geringeren Gewichtsanteil ausgefüllt ist.

Unter Fasern werden hier Stapelfasern, Endlosfasern oder Filamente verstanden. Auch zu Garnen versponnene Fasern werden hiervon mitumfasst. Die Fasern können ebenfalls zu Vliesen, insbesondere zu verfestigten Vliesen, den Vliesstoffen, zusammengelegt werden.

Die Unteransprüche stellen vorteilhafte Weiterbildungen des Erfindungsgegenstandes dar.

In der erfindungsgemäßen Ausgestaltung sind die Sollbruchstellen bzw. die Kerben der spleißfähigen Fasern ganz oder teilweise von der zumindest einen Polymerkomponente, die einen geringeren Gewichtsanteil aufweist (sogenannte Minorkomponente), ausgefüllt. Dadurch wird insbesondere erreicht, dass die spleißfähigen Fasern während des Spinnens und des anschließenden Verstreckens noch zusammengehalten bleiben.

Für einen niedrigen Materialverbrauch, insbesondere im Hinblick auf eine Kostenreduzierung und/oder im Hinblick auf eine besondere Umweltverträglichkeit, sind spleißfähige Fasern bereitgestellt, deren zumindest eine Polymerkomponente mit einem geringeren Gewichtsanteil vorteilhafterweise einen Gewichtsanteil von gleich oder kleiner 20 bzw. 10 Gew.-% aufweist, bevorzugt von gleich oder kleiner 5 Gew.-%, ganz besonders bevorzugt herab bis zu 3 Gew.-%.

Um den Aufwand zum Spleißen der Fasern weiter zu reduzieren, sind die spleißfähigen Fasern bevorzugt als Hohlfasern mit Sollbruchstellen bzw. Kerben im Ring oder Rahmen ausgestaltet.

Für eine besonders gute Spleißfähigkeit sind die spleißfähigen Fasern vorzugsweise als flache Fasern mit Sollbruchstellen bzw. Kerben ausgestaltet. Vorteilhafte Ausführungsformen der spleißfähigen Fasern sind runde und/oder eckige Querschnittsformen, wobei die Sollbruchstellen bzw. Kerben rund, abgerundet, gerade, stabförmig, eckig und/oder spitz ausgestaltet und besonders bevorzugt in deren Zentrum und/oder Rand und/oder an deren Enden, Ecken und/oder Spitzen angeordnet sind.

Als bevorzugte Materialien für die spleißfähigen Fasern haben sich Polymerkomponenten ausgewählt aus thermoplastischen Polymeren erwiesen, insbesondere aus Polyester, bevorzugt Polyethylenterephthalat (PET), aus Polyolefinen, bevorzugt Polyethylen (PE) und/oder Polypropylen (PP), aus Polylactaten und/oder aus Polyamiden (PA).

Für Bikomponentenfasern werden Kombinationen von miteinander unverträglichen (inkompatiblen) Polymerkomponenten ausgewählt, bevorzugt von PET und PP, von PET und PA6, von PET und PA6.6 oder von PP und PE.

Vorteilhafterweise ist für die spleißfähigen Fasern als Polymerkomponente mit einem geringeren Gewichtsanteil eine Polymerkomponente mit einer niedrigeren Schmelztemperatur ausgewählt.

In bevorzugter Ausgestaltung ist insbesondere im Hinblick auf eine unaufwendige und kostengünstige Herstellung von Vliesstoffen aus den spleißfähigen Fasern oder Filamenten zumindest eine Polymerkomponente mit einem geringeren Gewichtsanteil als Klebe- oder Bindekomponente eingesetzt. Durch die Nutzung dieser Minorkomponente beispielsweise als Bindemittel ist eine Verfilzung durch Nadeln oder eine Verfestigung durch Wasserstrahlen nicht mehr notwendig, so dass auch der Zeit- und Energieaufwand bei der Weiterverarbeitung der Fasern oder Filamente vermindert werden kann.

Ferner kann beispielsweise bei einer Polymerkombination aus Polyethylenterephthalat und Polyolefin, bevorzugt Polypropylen, welches als Minorkomponente eingesetzt wird, die Bindung des Vliesstoffes durch Kompaktieren und anschließendes Aufschmelzen der Polyolefinkomponente in einem Heißluftofen bei einer Temperatur stattfinden, die über der Schmelztemperatur der Polyolefinkomponente und unter der Schmelztemperatur des Polyethylenterephthalats liegt.

Die erfindungsgemäßen spleißfähigen Fasern finden bevorzugt Verwendung zur Herstellung von Vliesstoffen, insbesondere von Filtern, Bekleidung, Hygiene- oder Reinigungsprodukten oder Tuftprodukten, insbesondere Teppichträgern.

Um die genannten spleißfähigen Fasern mit Sollbruchstellen bereitzustellen, die einerseits sehr spinnstabil sind und die andererseits nach dem Spinnen und Verstrecken nahezu vollständig oder sogar zu 100 Prozent in deren Segmente oder Einzelfilamente zerlegt werden können, wobei zudem der technische und energetische Aufwand besonders gering gehalten werden kann, weist die Vorrichtung zur Herstellung der spleißfähigen Fasern erfindungsgemäß besondere Spinnkapillaren auf. Die Spinnkapillaren weisen zu den Sollbruchstellen bzw. Kerben der Fasern korrespondierende Engstellen auf, insbesondere zum teilweise oder vollständigen Ausfüllen mit der bzw. den Polymerkomponente(n), die einen geringeren Gewichtsanteil haben.

Durch diese Ausgestaltung der Vorrichtung wird der Polymerschmelzestrom an den später zu spleißenden Stellen verengt oder vorbei geleitet, so dass die jeweilige Faser dort eine Schwachstelle erhält. Durch die entsprechende Positionierung der inkompatiblen Polymerkomponente(n) mit einem geringeren Gewichtsanteil wird der Zerfall bzw. das Aufspleißen des Filaments begünstigt.

In bevorzugter Ausgestaltung der Vorrichtung weisen die Kapillaren zu den vorbestimmten Querschnittsformen der Fasern korrespondierende Querschnittsformen auf.

Durch die spezielle Ausgestaltung der Kapillaren zur Herstellung der erfindungsgemäßen zwei- oder mehrkomponentigen Fasern mit Sollbruchstellen bzw. Kerben, an denen und/oder in denen eine Komponente mit dem geringeren Gewichtsanteil als die andere(n) Komponente(n) angeordnet ist, ist es möglich, dass die betreffenden Fasern während der Verstreckung noch zusammengehalten bleiben und erst anschließend durch mechanische und/oder hydrodynamische Belastung mit einem besonders geringen Energieaufwand und einer besonders großen Produktivität in vorbestimmter Weise gespleißt werden können, so dass daraus qualitativ hochwertige Produkte gefertigt werden können.

### Ausführung der Erfindung

Der Gegenstand der Erfindung wird anhand von Beispielen näher erläutert, ohne die Erfindung einzuschränken.

In der Zeichnung zeigen:
- Fig. 1:: eine Aufsicht auf eine Querschnittsform einer Spinnkapillare für Bikomponenten-Fasern mit den Polymerkomponenten A (schwarz) und B (grau),
- Fig. 2:: eine Aufsicht auf eine Querschnittsform einer spleißfähigen Faser mit im Wesentlichen runder Querschnittsform und mit Sollbruchstellen nach dem Spinnen durch die Spinnkapillare gemäß Figur 1 und nach dem Verstrecken und
- Fig. 3:: eine Aufsicht auf eine Querschnittsform von Fasersegmenten nach dem Spleißen der spleißfähigen Faser gemäß Figur 2.

Spleißfähige Mehrkomponentenfasern werden üblicherweise hergestellt, indem aus einer Spinndüse zwei oder mehrere Polymere aus Kapillaren versponnen werden. An den Grenzflächen zweier Polymere können nach dem Ausspinnen und nach dem Verstrecken der Fasern die einzelnen Komponenten oder Segmente voneinander getrennt werden.

In Figur 1 ist beispielhaft eine Kapillare 1 mit Stegen 2 und Engstellen 4 zur Herstellung von im Wesentlichen runden Bikomponenten-Hohlfasern mit Sollbruchstellen bzw. Kerben gezeigt, wobei eine Polymerkomponente A (schwarz), die einen geringeren Gewichtsanteil aufweist als die andere Polymerkomponente B (grau), an den Engstellen 4 der Kapillare 1 angeordnet wird, wie in Figur 1 gezeigt.

In Figur 2 ist der Querschnitt einer im Wesentlichen runden hohlen spleißfähigen Faser 6 aus den Polymerkomponenten A und B mit abgerundeten Sollbruchstellen 8, insbesondere Kerben, nach dem Spinnen aus der Kapillare 1 gemäß Figur 1 und nach dem Verstrecken dargestellt, wobei die Polymerkomponente A (schwarz), die einen geringeren Gewichtsanteil aufweist (Minorkomponente), an den Sollbruchstellen 8 der Faser 6 angeordnet ist und die Sollbruchstellen 8 teilweise ausfüllt und damit die Faser 6 bis zum Spleißen zusammenhält.

In Figur 3 sind einzelne Fasersegmente 10, 12 der Faser 6 aus den Polymerkomponenten A und B aus Figur 2 nach dem Spleißen gezeigt, wobei die Fasersegmente 10 der Minorkomponente A (schwarz) eine eckige Querschnittsform, und wobei die Fasersegmente 12 der Majorkomponente B (grau) eine schlitz- und bogenförmige Querschnittsform aufweisen.

Selbstverständlich sind auch beliebige andere Querschnittsformen der Spinnkapillaren 1 korrespondierend zu den daraus gesponnen Fasern 6 vorgesehen, wobei die Sollbruchstellen 8 bzw. Kerben im Zentrum, am Rand, an den Enden, Ecken und/oder Spitzen der Fasern 6 angeordnet sind, und wobei die Sollbruchstellen 8 bzw. Kerben ebenfalls beliebig runde, abgerundete, gerade, stabförmige, eckige und/oder spitze Querschnittsformen aufweisen können. Dies gilt ebenso für die aufgespleißten Segmente 10, 12 oder Einzelfilamente der Fasern 6.

Durch die besondere Ausgestaltung der Fasern 6 ist eine besonders gut steuerbare und eine energetisch besonders günstige Spleißung in vorbestimmte Einzelfilamente oder Segmente 10, 12 mit einer besonders hohen Ausbeute und Qualität gewährleistet. Aus diesen können folglich besonders kostengünstig qualitativ hochwertige Produkte hergestellt werden.

## Patentansprüche

1. Spleißfähige Fasern (6) ausgestaltet als Hohlfasern mit zumindest einer Sollbruchstelle (8), umfassend mindestens zwei miteinander unverträgliche Polymerkomponenten (A, B), wobei zumindest eine Polymerkomponente (A) einen geringeren Gewichtsanteil aufweist als die andere(n) Polymerkomponente(n) (B) und wobei die Polymerkomponente(n) (A) mit dem geringeren Gewichtsanteil an der und/oder in der zumindest einen Sollbruchstelle (8) angeordnet ist und wobei die zumindest eine Sollbruchstelle (8) als Engstelle der Fasern ausgebildet ist, die ganz oder teilweise von der zumindest einen Polymerkomponente (A) mit dem geringeren Gewichtsanteil ausgefüllt ist.

2. Spleißfähige Fasern (6) nach Anspruch 1, wobei zumindest eine Polymerkomponente (A, B) einen Gewichtsanteil von gleich oder kleiner 20 Gew.-% aufweist, bevorzugt gleich oder kleiner 10 Gew.-%, besonders bevorzugt gleich oder kleiner 5 Gew.-%, ganz besonders bevorzugt bis 3 Gew.-%.

3. Spleißfähige Fasern (6) nach einem der vorhergehenden Ansprüche, die als Hohlfasern oder -filamente (6) mit Sollbruchstellen (8) im Ring oder Rahmen ausgestaltet sind.

4. Spleißfähige Fasern (6) nach einem der vorhergehenden Ansprüche, die als flache und/oder massive Fasern mit Sollbruchstellen (8) ausgestaltet sind.

5. Spleißfähige Fasern (6) nach einem der vorhergehenden Ansprüche, die in runden und/oder eckigen Querschnittsformen ausgestaltet sind und die runde, abgerundete, gerade, stabförmige, eckige und/oder spitze Sollbruchstellen (8) aufweisen.

6. Spleißfähige Fasern (6) nach einem der vorhergehenden Ansprüche, die in runden und/oder eckigen Querschnittsformen ausgestaltet sind und wobei die Sollbruchstellen (8) in deren Zentrum und/oder Rand und/oder an deren Enden, Ecken und/oder Spitzen angeordnet sind.

7. Spleißfähige Fasern (6) nach einem der vorhergehenden Ansprüche, wobei die Polymerkomponenten (A, B) ausgewählt sind aus thermoplastischen Polymeren, insbesondere aus Polyestern, bevorzugt Polyethylenterephthalat, aus Polyolefinen, bevorzugt Polyethylen und/oder Polypropylen, aus Polylactaten und/oder aus Polyamiden.

8. Spleißfähige Fasern (6) nach einem der vorhergehenden Ansprüche, wobei als Polymerkomponente (A) mit einem geringeren Gewichtsanteil eine Polymerkomponente mit einer niedrigeren Schmelztemperatur ausgewählt ist.

9. Spleißfähige Fasern (6) nach einem der vorhergehenden Ansprüche, wobei zumindest eine Polymerkomponente (A) mit einem geringeren Gewichtsanteil als Klebe- oder Bindekomponente eingesetzt ist.

10. Verwendung spleißfähiger Fasern (6), hergestellt durch ein Verfahren nach einem der vorhergehenden Ansprüche, zur Herstellung von Vliesstoffen, insbesondere von Filtern, Bekleidung, Hygiene- oder Reinigungsprodukten oder Tuftprodukten, insbesondere Teppichträgern.

11. Vorrichtung zur Herstellung der spleißfähigen Fasern (6) nach einem der Ansprüche 1 bis 9, bei der die Spinnkapillaren (1) zu den Sollbruchstellen (8) der Fasern (6) korrespondierende Engstellen (4) aufweisen, insbesondere zum teilweisen oder vollständigen Ausfüllen, für die Polymerkomponente(n) (A) mit einem geringeren Gewichtsanteil.

12. Vorrichtung zur Herstellung der spleißfähigen Fasern (6) nach Anspruch 11, bei der die Spinnkapillaren (1) zu den vorbestimmten Querschnittsformen der Fasern (6) korrespondierende Querschnittsformen aufweisen.

## Claims

1. Splittable fibres (6) embodied as hollow fibres having at least one predetermined breaking place (8), comprising at least two mutually incompatible polymeric components (A, B), wherein at least one polymeric component (A) has a lower weight fraction than the other polymeric component(s) (B) and wherein the polymeric component(s) (A) having the lower weight fraction is disposed at and/or in the at least one predetermined breaking place (8) and wherein the at least one predetermined breaking place (8) is configured as a narrowed place of the fibres which is wholly or partly filled by the at least one polymeric component (A) having the lower weight fraction.

2. Splittable fibres (6) according to claim 1, wherein at least one polymeric component (A, B) has a weight fraction of equal to or less than 20% by weight, preferably equal to or less than 10% by weight, more preferably equal to or less than 5% by weight and most preferably up to 3% by weight.

3. Splittable fibres (6) according to any preceding claim, embodied as hollow fibres or filaments (6) having predetermined breaking places (8) in the ring or frame.

4. Splittable fibres (6) according to any preceding claim, embodied as flat and/or solid fibres having predetermined breaking places (8).

5. Splittable fibres (6) according to any preceding claim, embodied in round and/or angular cross-sectional shapes and having round, rounded-off, straight, rod-shaped, angular and/or acute predetermined breaking places (8).

6. Splittable fibres (6) according to any preceding claim, embodied in round and/or angular cross-sectional shapes and wherein the predetermined breaking places (8) are disposed in their centre and/or edge and/or at their ends, corners and/or tips.

7. Splittable fibres (6) according to any preceding claim, wherein the polymeric components (A, B) are selected from thermoplastic polymers, particularly from polyesters, preferably polyethylene terephthalate, from polyolefins, preferably polyethylene and/or polypropylene, from polylactates and/or from polyamides.

8. Splittable fibres (6) according to any preceding claim, wherein a polymeric component having a lower melting temperature is selected as polymeric component (A) having a lower weight fraction.

9. Splittable fibres (6) according to any preceding claim, wherein at least one polymeric component (A) having a lower weight fraction is used as bonding or binding component.

10. The use of splittable fibres (6) obtained by a process according to any preceding claim for forming nonwovens, particularly filters, clothing, hygiene products, cleaning products or tufted products, particularly carpet backings.

11. Apparatus for forming the splittable fibres (6) according to any one of claims 1 to 9, wherein the spinning capillaries (1) have narrowed places (4) corresponding to the predetermined breaking places (8) of the fibres (6), particularly for partial or complete filling, for the polymeric component(s) (A) having a lower weight fraction.

12. Apparatus for forming the splittable fibres (6) according to claim 11, wherein the spinning capillaries (1) have cross-sectional shapes corresponding to the predetermined cross-sectional shapes of the fibres (6).

## Revendications

1. Fibres épissables (6), conçues sous la forme de fibres creuses ayant au moins un point de rupture prédéterminé (8), comprenant au moins deux composants polymères (A, B) incompatibles l'un avec l'autre, au moins un composant polymère (A) présentant une proportion en poids plus faible que le ou les autres composants polymères (B), et le ou les composants polymères (A) ayant la proportion en poids plus faible étant placés sur et/ou dans le ou les points de rupture prédéterminés (8), et le ou les points de rupture prédéterminés (8) formant un point étroit des fibres qui est rempli en totalité ou en partie par le ou les composants polymères (A) de proportion en poids plus petite.

2. Fibres épissables (6) selon la revendication 1, dans lesquelles au moins un composant polymère (A, B) présente une proportion en poids inférieure ou égale à 20 % en poids, de préférence inférieure ou égale à 10 % en poids, de manière particulièrement préférée inférieure ou égale à 5 % en poids, de manière tout particulièrement préférée jusqu'à 3 % en poids.

3. Fibres épissables (6) selon l'une quelconque des revendications précédentes, qui sont conçues sous la forme de fibres ou filaments creux (6) ayant des points de rupture prédéterminés (8) en anneau ou en cadre.

4. Fibres épissables (6) selon l'une quelconque des revendications précédentes, qui sont conçues sous la forme de fibres plates et/ou massives ayant des points de rupture prédéterminés (8).

5. Fibres épissables (6) selon l'une quelconque des revendications précédentes, qui sont conçues avec des formes de section rondes et/ou anguleuses, et qui présentent des points de rupture prédéterminés (8) ronds, arrondis, droits, en forme de bâton, anguleux et/ou pointus.

6. Fibres épissables (6) selon l'une quelconque des revendications précédentes, qui sont conçues avec des formes de section rondes et/ou anguleuses et dans lesquelles les points de rupture prédéterminés (8) sont placés à leur centre et/ou bord et/ou à leurs extrémités, coins et/ou pointes.

7. Fibres épissables (6) selon l'une quelconque des revendications précédentes, dans lesquelles les composants polymères (A, B) sont choisis parmi les polymères thermoplastiques, notamment parmi les polyesters, de préférence le polyéthylène téréphtalate, parmi les polyoléfines, de préférence le polyéthylène et/ou le polypropylène, parmi les polylactates et/ou parmi les polyamides.

8. Fibres épissables (6) selon l'une quelconque des revendications précédentes, dans lesquelles un composant polymère ayant une température de fusion plus faible est choisi en tant que composant polymère (A) ayant une proportion en poids plus faible.

9. Fibres épissables (6) selon l'une quelconque des revendications précédentes, dans lesquelles au moins un composant polymère (A) ayant une proportion en poids plus faible est utilisé en tant que composant d'adhésion ou de liaison.

10. Utilisation de fibres épissables (6), fabriquées par un procédé selon l'une quelconque des revendications précédentes, pour la fabrication de non-tissés, notamment de filtres, de vêtements, de produits d'hygiène ou de nettoyage ou de produits de touffes, notamment de supports de tapis.

11. Dispositif pour la fabrication des fibres épissables (6) selon l'une quelconque des revendications 1 à 9, dans lequel les capillaires de filage (1) comportent des points étroits (4) correspondant aux points de rupture prédéterminés (8) des fibres (6), notamment pour le remplissage partiel ou total avec le ou les composants polymères (A) ayant une proportion en poids plus faible.

12. Dispositif de fabrication des fibres épissables (6) selon la revendication 11, dans lequel les capillaires de filage (1) comportent des formes de section correspondant aux formes de section prédéterminées des fibres (6).
